# EUROPÄISCHE PATENTSCHRIFT

(11) **EP 0 133 163 B1**
(45) Veröffentlichungstag und Bekanntmachung des Hinweises auf die Patenterteilung: **26.08.1987**
(21) Anmeldenummer: 84810351.1
(22) Anmeldetag: 16.07.1984
(51) Int. Cl.: G03C 5/52, G03C 5/44

(54) **Verfahren zur Verarbeitung photographischer Silberfarbbleichmaterialien**
Method of processing photographic silver dye-bleaching materials
Procédé pour traiter des matériaux photographiques pour blanchiment des couleurs à l'argent

(30) Priorität: 20.07.1983 CH 3990/83
(43) Veröffentlichungstag der Anmeldung: 13.02.1985
(73) Patentinhaber: CIBA-GEIGY AG, 4002 Basel (CH)
(72) Erfinder: Libicky, Arnost, Dr., CH-1723 Marly (CH); Schär, Meinrad, CH-1723 Marly (CH)

## Beschreibung

Die vorliegende Erfindung betrifft ein Verfahren zur Verarbeitung fotografischer Silberfarbbleichmaterialien.

Verfahren zur Verarbeitung von Silberfarbbleichmaterialien mit den Verfahrensstufen Silberentwicklung, Farb- und Silberbleichung und Fixierung sind beispielsweise aus DE-A-2530469 bekannt. Ferner beschreibt DE-A-2716136 ein Verfahren, gemäss dem die Dauer der Farb- und Silberbleichung durch Zugabe quaternärer Ammoniumsalze zum Bleichbad verkürzt werden kann. Auch in Gegenwart von wasserlöslichen Phosphinen kann die Farb- und Silberbleichung verkürzt werden. Dies ist aus DE-A-2651969 bekannt.

Diese Verfahren eignen sich bereits für die Verarbeitung von Silberfarbbleichmaterialien. Es hat sich jedoch gezeigt, dass eine weitere Verkürzung der Verarbeitungszeit, insbesondere der kombinierten Farb- und Silberbleichung, beispielsweise in Kopier- und Aufnahmeautomaten, wünschenswert ist.

Aufgabe der vorliegenden Erfindung ist es daher, ein Verfahren zur Verarbeitung von belichteten Silberfarbbleichmaterialien bereitzustellen, welches die Herstellung fotografischer Bilder innerhalb kürzerer Zeit ermöglicht.

Überraschenderweise wurde nun gefunden, dass die Anwesenheit gewisser organischer Entwicklersubstanzen in Bleichbädern zu einer Erhöhung der Farb- und Silberbleichung führen kann. Dies steht im Gegensatz zu dem sonst in der Fotografie üblichen Grundsatz, Bleichbäder von Entwicklersubstanzen frei zu-halten.

Ein Gegenstand der Erfindung ist daher ein Verfahren zur Verarbeitung von belichteten Silberfarbbleichmaterialien mit den Verfahrensmassnahmen Silberentwicklung, Farb- und Silberbleichung und Fixierung, wobei man für die kombinierte Farb- und Silberbleichung eine Zubereitung verwendet, die (a) eine starke Säure, (b) ein wasserlösliches Jodid, (c) eine wasserlösliche organische Nitroverbindung, (d) ein Oxidationsschutzmittel und (e) einen Bleichkatalysator enthält, dadurch gekennzeichnet, dass die Zubereitung zusätzlich (f) eine organische Entwicklersubstanz und/oder ein Benztriazolderivat enthält.

Die Zubereitungen zur Durchführung der Farb-und Silberbleichung sowie die Packungseinheiten dieser Zubereitungen in Form von flüssigen, pasten- oder pulverförmigen Konzentraten sind weitere Gegenstände der vorliegenden Erfindung.

Die in der erfindungsgemässen Zubereitung für die Farb- und Silberbleichung verwendeten starken Säuren (a) sollen dieser einen pH-Wert von höchstens 2 verleihen. Vorzugsweise kommen Schwefelsäure oder Sulfaminsäure, ferner aber auch andere starke Säuren wie z. B. Phosphorsäure, in Frage.

Das wasserlösliche Jodid (b) ist vorzugsweise Natrium- oder Kaliumjodid.

Geeignete wasserlösliche organische Nitroverbindungen (c) sind z.B. aromatische Nitroverbindungen, beispielsweise Nitrobenzolsulfonsäuren wie o- oder m-Nitrobenzolsulfonsäure, 2,4- oder 3,5-Dinitrobenzolsulfonsäure, 2-Chlor-5-Nitrobenzolsulfonsäure, 4-Methyl-3,5-dinitrobenzolsulfonsäure, 3-Chlor-2,5-dinitrobenzolsulfonsäure, 2-Amino-4-nitrobenzolsulfonsäure und 2-Amino-4-nitro-5-methoxybenzolsulfonsäure.

Als Oxidationsschutzmittel (d) kommen hauptsächlich Reduktone oder Mercaptoverbindungen in Frage. Geeignete Reduktone sind insbesondere Aci-Reduktone mit einer 3-Carbonyl-endiol(1,2)-Gruppierung wie Redukton, Trioseredukton oder vorzugsweise Ascorbinsäure. Bevorzugte Mercaptoverbindungen sind Mercaptocarbonsäuren, insbesondere solche der Formel HS-(CH₂)ₘ-COOH, worin m 3 oder 4 ist. Die Mercaptoverbindungen können auch in der entsprechenden Thioketo-und/oder Thiolactonform zugegeben werden.

Als Bleichkatalysatoren (e) kommen insbesondere solche aus der Verbindungsklasse der Diazine in Frage. Beispielsweise können Pyrazine oder insbesondere Chinoxaline verwendet werden. Geeignet sind vor allem solche Chinoxaline, die z.B. durch Methyl-, Methoxy-, (acylierte) Hydroxymethyl- oder (acylierte) Aminogruppen substituiert sind.

Vorzugsweise verwendet man also Chinoxaline, die der Formel entsprechen, worin R, und R₂ unabhängig voneinander Wasserstoff, Alkyl, mit 1 bis 5 Kohlenstoffatomen, ein Rest der Formel -CH₂-X, worin X Hydroxyl, Halogen, Acyloxy oder Alkoxy mit 1 bis 4 Kohlenstoffatomen ist, oder Phenyl und R₃ und R₄ unabhängig voneinander Wasserstoff, Alkyl mit 1 bis 5 Kohlenstoffatomen, Alkoxy mit 1 bis 4 Kohlenstoffatomen, Hydroxyl, Halogen, Amino, Acylamino oder eine Sulfonsäuregruppe sind oder zusammen einen Rest der Formel -0(CH₂)p-0- bilden, worin p 1 oder 2 ist.

Besonders geeignet sind solche Chinoxaline der Formel (1), die der Formel oder entsprechen, worin R₅ und R₆ unabhängig voneinander Alkyl mit 1 bis 5 Kohlenstoffatomen, -CH₂OH, -CH₂CI oder Phenyl und R₇ und R₈ unabhängig voneinander Wasserstoff, Alkyl mit 1 bis 5 Kohlenstoffatomen, Alkoxy mit 1 bis 4 Kohlenstoffatomen, Hydroxyl oder Amino sind und Rg und R₁₀ Alkyl mit 1 bis 5 Kohlenstoffatomen und R₁₁ und R₁₂ unabhängig voneinander Wasserstoff, Alkyl mit 1 bis 5 Kohlenstoffatomen oder Hydroxyl sind.

Die folgende Tabelle 1 gibt eine Anzahl besonders wirksamer Bleichkatalysatoren wieder.

Als Komponente (f), deren Verwendung in Bleichbädern neu und erfindungswesentlich ist, kommen in der Fotografie übliche organische Entwicklersubstanzen in Frage, wie z. B. Hydrochinon-und Pyrazolidinonderivate. Besonders geeignet sind die Verbindungen der Formeln worin Q₁ und Q₂ unabhängig voneinander Wasserstoff, Alkyl oder Alkoxy mit je 1 bis 4 Kohlenstoffatomen, vorzugsweise Methyl, Methoxy, Äthyl, Äthoxy, Propyl, Butyl, Butoxy oder tert. Butyl, oder Halogen, vorzugsweise Chlor oder Brom sind, Q₃ gegebenenfalls mit Alkyl oder Alkoxy mit je 1 bis 4 Kohlenstoffatomen, wie z. B, Methyl, Äthyl, Propyl oder Butyl sowie Methoxy oder Äthoxy substituiertes Phenyl ist, und Q₄ und Q₅ unabhängig voneinander Wasserstoff, Alkyl oder Hydroxyalkyl mit je 1 bis 4 Kohlenstoffatomen, wie z. B. (Hydroxy-)Methyl, (Hydroxy-)Äthyl, (Hydroxy-)Propyl oder (Hydroxy-)Butyl, sind. Vorzugsweise ist Q₃ Phenyl, und Q₄ und Q₅ sind unabhängig voneinander vorzugsweise Wasserstoff, Methyl oder Hydroxymethyl.

Besonders gut geeignete Pyrazolidinonderivate sind 1-Phenylpyrazolidinon, 1-Phenyl-4-methyl-4'-hydroxymethylpyrazolidinon und 1-Phenyl-4-me- thylpyrazolidinon.

Besonders gut geeignete Entwicklersubstanzen vom Hydrochinontyp sind neben Hydrochinon 2-Chlorhydrochinon, 2-Methylhydrochinon, 2-Bromhydrochinon, 2,3-Dichlorhydrochinon, 2,3-Dimethylhydrochinon, 2,5-Dimethylhydrochinon, 2,5-Diäthylhydrochinon, 2,5-Dimethoxyhydrochinon, 2,5-Dibromhydrochinon, 2,6-Dimethylhydrochinon, 2-Methyl-5-tert.butylhydrochinon und 2-Methyl-3-chlorhydrochinon.

Als Komponente (f) können auch Benztriazolderivate der Formel verwendet werden, worin Q₆ Wasserstoff oder Alkyl mit 1 bis 4 Kohlenstoffatomen, 0₇ Wasserstoff, Alkyl oder Alkoxy mit je 1 bis 4 Kohlenstoffatomen, -S0₃H oder -SO₂NH₂ und Oε Wasserstoff, Alkyl mit 1 bis 4 Kohlenstoffatomen oder Halogen ist.

Vorzugsweise ist in den Verbindungen der Formel (6) Q₆ Wasserstoff oder Methyl, 0₇ Wasserstoff, Methyl, Methoxy oder Amidosulfon und Q₈ Wasserstoff, Methyl oder Chlor.

Benztriazol selbst ist besonders gut geeignet wie auch z.B. 4-Methyl- und 5-Methylbenztriazol, 5,6-Dimethylbenztriazol, 5-Methyl-6-Chlorbenz- triazol und 5-Sulfobenztriazol.

Die Benztriazolderivate und die genannten organischen Entwicklersubstanzen können auch zusammen als Komponente (f) eingesetzt werden.

Die Zubereitung für die kombinierte Farb- und Silberbleichung kann zusätzlich zu den genannten Komponenten (a) bis (f) ein quaternäres Ammoniumsalz, Komponente (g), enthalten. Vorzugsweise entspricht dieses den Formeln oder worin A" A₂ und A₃ unabhängig voneinander Alkyl mit je 1 bis 4 Kohlenstoffatomen, beispielsweise Methyl, Äthyl, Propyl oder Butyl sind, A₄ (Hy- droxy-)Methyl oder (Hydroxy-)Äthyl, X^{e} ein Halogenid, vorzugsweise Chlorid oder Bromid, und r 2 bis 12 ist. Besonders geeignet sind die Pyridiniumverbindungen der Formel (8), insbesondere Hydroxyäthylpyridiniumchlorid.

Die erfindungsgemässe Zubereitung kann ein Gemisch mehrerer Bleichkatalysatoren (e), organischer Entwicklersubstanzen und/oder Benztriazolderivate (f) und gegebenenfalls quaternärer Ammoniumverbindungen (g) enthalten. Besonders geeignet sind solche Zubereitungen, die als Komponente (e) 2,3-Dimethyl-, 2,3,6-Trimethyl-oder 2,3,6-Trimethyl-7-hydroxychinoxalin, als Komponente (f) Hydrochinon und zusätzlich als Komponente (g) N-Hydroxyäthylpyridiniumchlorid enthalten.

Die organischen Entwicklersubstanzen können auch z. B. in Form von sogenannten Vorläuferverbindungen wie acylierten Hydrochinonen dem Silberfarbbleichbad zugefügt werden. Solche Vorläuferverbindungen sind z.B. in EP-84290 beschrieben.

Die Mengenverhältnisse der im Bleichbad vorhandenen Komponenten (a), (b), (c), (d), (e), (f) und gegebenenfalls (g) können in ziemlich weiten Grenzen schwanken. Vorteilhaft ist es, wenn die Bleichbäder zur Durchführung des erfindungsgemässen Verfahrens (a) soviel einer starken Säure, um den pH-Wert der Zubereitung unter 2 zu halten, (b) 2 bis 50 g/I eines wasserlöslichen Jodids, (c) gegebenenfalls 1 bis 30 g/I einer wasserlöslichen organischen Nitroverbindung, (d) 0,5 bis 10 g/I eines Oxydationsschutzmittels, und (e) 0,2 bis 5 g/I eines Bleichkatalysators, (f) 0,1 bis 10 g/I einer organischen Entwicklersubstanz und/oder eines Benztriazolderivates und gegebenenfalls (g) 0,1 bis 5 g/I eines quaternären Ammoniumsalzes, enthalten.

Der pH-Wert des Farb- und Silberbleichbades soll kleiner als 2 sein, was durch die bereits erwähnte starke Säure (a) ohne weiteres zu erreichen ist. Die Temperatur des Bleichbades, wie auch der anderen Behandlungsbäder, kann 20 bis 90 °C betragen. Im allgemeinen ist es vorteilhaft, nicht höher als 60 °C zu gehen, und z. B. bei 30 bis 40 °C zu arbeiten. Es ist aber ein weiterer Vorteil des Verfahrens, dass es bei erhöhter Temperatur, z.B. bei 50 °C und darüber noch gute Bilder mit normalem Farbgleichgewicht liefert. Durch die Temperaturerhöhung lässt sich die Verarbeitung weiter verkürzen, wobei auch unter diesen Bedingungen die Bäder immer noch lange genug stabil bleiben.

Im allgemeinen werden die für die Verarbeitung benötigten Zubereitungen in Form von verdünnten wässrigen Lösungen verwendet. Die Zubereitungen können aber auch in Form eines flüssigen, pasten- oder pulverförmigen Konzentrates hergestellt und wegen ihrer guten Stabilität auch längere Zeit in diesem Zustand gelagert werden. Vorzugsweise verwendet man z. B. zwei flüssige, insbesondere wässrige Konzentrate, wobei eines die Komponenten (a) und (c) und das andere die übrigen Komponenten (b), (d), (e) und (f) sowie gegebenenfalls (g) enthält. Im letzteren Konzentrat kann zur Verbesserung der Löslichkeit, insbesondere der Komponente (d), ein zusätzliches Lösungsmittel wie Äthyl- oder Propylalkohol, Äthylenglykolmonomethyl- oder -äthyläther zugesetzt werden.

Durch Zusammengeben und Verdünnen dieser flüssigen, pasten- oder pulverförmigen Konzentrate, welche die Packungseinheiten der erfindungsgemässen Zubereitungen darstellen, mit Wasser und gegebenenfalls den genannten organischen Lösungsmitteln erhält man die für die Verarbeitung geeigneten verdünnten Zubereitungen.

Zur Silberentwicklung können Bäder üblicher Zusammensetzung verwendet werden, z.B. solche, die als Entwicklersubstanz Hydrochinon und gegebenenfalls zusätzlich noch 1-Phenyl-3-pyra- zolidon enthalten. Führt man die Silberentwicklung in Gegenwart von Verbindungen, die als optische Aufheller bekannt sind, durch, so kann indirekt auch eine Beschleunigung der Farb- und Silberbleichung erreicht werden. Solche Verbindungen sind z. B. Heteroaromaten wie Triazine oder Pyrazole, die mit aromatischen Systemen verknüpft sind, Naphthalsäureimide, Diarylpyrazoline, Derivate des Cumarins und Carbostyrils, durch Heterocyclen oder Heteroaromaten und aromatische Systeme substituierte Stilbene und insbesondere durch Cyanursäurederivate substituierte 4,4'-Diaminostiiben-2,2'-disuifonsäuren.

Das Fixierbad kann in bekannter und üblicher Weise zusammengesetzt sein. Als Fixiermittel ist z.B. Natriumthiosulfat oder vorzugsweise Ammoniumthiosulfat, gegebenenfalls mit Zusätzen von Natriumbisulfit und/oder Natriummetabisulfit geeignet.

Alle Bäder können noch Zusätze wie Härtungsmittel, Netzmittel, optische Aufheller und UV-Schutzmittel enthalten. Zwischen den Verarbeitungsschritten werden vorzugsweise Wässerungen vorgenommen.

Die Wiederholung einzelner Behandlungen (jeweils in einem weiteren Tank mit einem Bad gleicher Zusammensetzung wie das vorangehende) ist möglich, wodurch in manchen Fällen eine bessere Badausnützung erreicht werden kann.

Auch hier ist es vorteilhaft, zwischen Bädern verschiedener Wirkung Wasserbäder einzusetzen.

Die Vorteile des erfindungsgemässen Verfahrens liegen darin, dass sowohl die Silber- als auch die Farbbleichung beschleunigt werden, wobei das Verhältnis der Geschwindigkeiten der beiden Reaktionen erhalten bleibt.

Das erfindungsgemässe Verfahren kann z. B. bei der Herstellung positiver Farbbilder in Kopier-oder Aufnahmeautomaten oder bei der Schnellverarbeitung anderer Silberfarbbleichmaterialien, wie z. B. für wissenschaftliche Aufzeichnungen, z. B. farbige Schirmbildfotografie, und Industriezwecke, verwendet werden.

Bei der Automatenverarbeitung belichteter Silberfarbbleichmaterialien ist die Verweilzeit des Silberfarbbleichmaterials im Entwickler-, Bleich-und Fixierbad üblicherweise gleich gross, wobei sich die Zeiten für den Entwicklungs- und Fixierschritt nach der Zeit für den Bleichschritt (als dem längsten Vorgang) zu richten haben. Der Zeitaufwand für die Entwicklung und Fixierung kann relativ problemlos verkürzt werden. Mit der nun erfindungsgemäss erzielbaren Reduktion der Zeit für die Farb- und Silberbleichung kann die Gesamtverarbeitungszeit von der Entwicklung bis zur Fixierung deutlich herabgesetzt werden. Aufgrund der technisch vorgegebenen gleichen Behandlungszeiten in den einzelnen Behandlungsstufen' kann man die Zeitersparnis für den Gesamtprozess als dreifachen Wert der bei der Bleichzeit erzielten Reduktion ansehen. Dies ist für die Automatenverarbeitung von wesentlicher Bedeutung.

Als Silberfarbbleichmaterial kann transparentes, metallisch-reflektierendes, oder vorzugsweise weiss-opakes Material verwendet werden.

Der Träger kann beispielsweise aus gegebenenfalls pigmentiertem Cellulosetriacetat oder Polyester bestehen. Wenn er aus Papierfilz besteht, muss dieser beidseitig lackiert oder mit Polyäthylen beschichtet sein. Auf mindestens einer Seite dieses Trägers befinden sich die lichtempfindlichen Schichten, vorzugsweise in der bekannten Anordnung, d.h. zuunterst eine rot sensibilisierte Silberhalogenidemulsionsschicht, die einen blaugrünen Azofarbstoff enthält, darüber eine grün sensibilisierte Silberhalogenidemulsionsschicht, die einen purpurnen Azofarbstoff enthält und zuoberst eine blauempfindliche Silberhalogenidemulsionsschicht, die einen gelben Azofarbstoff enthält. Das Material kann auch Unterschichten, Zwischenschichten, Filterschichten und Schutzschichten enthalten.

Die erfindungsgemäss zu verarbeitenden Silberfarbbleichmaterialien können auch teilweise räumlich getrennte Anordnungen von Silberhalogenid und Farbstoff aufweisen, wie dies z. B. in EP-A-39313 beschrieben ist.

Die nachfolgenden Beispiele erläutern die Erfindung, ohne sie darauf zu beschränken.

### Beispiel 1

Man stellt ein Silberfarbbleichmaterial her, das auf einem pigmentierten Cellulosetriacetatträger eine Schicht aus einer rotempfindlichen Silberbromidgelatineemulsion mit einem Cyanfarbstoff der Formel eine Gelatinezwischenschicht, eine Schicht aus einer grünempfindlichen Silberbromidgelatineemulsion mit einem Magentafarbstoff der Formel eine Gelatinezwischenschicht und eine Schicht aus einer blauempfindlichen Silberbromidgelatineemulsion mit einem Gelbfarbstoff der Formel enthält.

Die Remissionsdichte der eingearbeiteten Bildfarbstoffe beträgt 2,0, die Bildfarbstoffschichten enthalten 0,8 g/m² Silber, und die Gesamtdicke des hergestellten fotografischen Materials beträgt 15 _{!t}m.

Dieses Material wird belichtet und im Tauchverfahren verarbeitet. Es durchläuft dabei die Verarbeitungsstufen Entwicklung (30 sek), Wässerung (10 sek), Bleichung (vgl. nachfolgende Tabelle 2), Wässerung (10 sek), Fixierung (30 sek) und Schlusswässerung (60 sek), wobei die Temperatur der entsprechenden Verarbeitungsbäder 35 °C beträgt.

Die in der nachfolgenden Tabelle 2 aufgeführten Bleichzeiten sind jene Zeiten, die notwendig sind, um an belichteten, d.h. weissen Bildstellen, das Material bis zu einer Remissionsdichte von höchstens 0,03 (über Schleier) auszubleichen.

Das wässrige Entwicklerbad enthält pro Liter 10 g Hydrochinon, 2 g 1-Phenylpyrazolidinon, 40 g Natriumsulfit (wasserfrei), 25 g Kaliumcarbonat, 10 g Kaliumhydrogencarbonat, 2,5 g Kaliumbromid und 0,6 g Benztriazol. Das Fixierbad enthält pro Liter wässriger Lösung: 220 g Ammoniumthiosulfat, 10 g Natriummetabisulfit und 40 g Natriumsulfit.

Die erfindungsgemässen Bleichbäder Nr. 3 bis 8 in Tabelle 2 sowie die Vergleichsbleichbäder Nr. 1 und 2 enthalten pro Liter wässriger Lösung 50 g konz. Schwefelsäure, 2 g 4-Mercaptobuttersäure, 10 g Kaliumjodid, 7 g m-Nitrobenzolsulfonsäure (Natriumsalz), 2 g Bleichkatalysator sowie die in der Tabelle angegebenen Zusätze.

Die durch diese Zusätze erzielte Bleichbeschleunigung ist überraschend und übertrifft auch die in DE-A-2716136 beschriebene, mit quaternären Ammoniumsalzen erreichte Bleichbeschleunigung.

Ähnliche Effekte werden z.B. auch mit anderen Bleichkatalysatoren gemäss Formel I und Zusätzen der Formeln (4) bis (9) erhalten.

### Beispiel 2

Es wird ein Silberfarbbleichmaterial hergestellt, das auf einem weissopaken Cellulosetriacetatträger eine rotempfindliche Silberbromjodidemulsionsschicht, eine rotempfindliche Silberbromidjodidemulsionsschicht, die einen Cyanfarbstoff der Formel (100) enthält, eine Gelatinezwischenschicht, eine grünempfindliche Silberbromidjodidemulsionsschicht, die einen Magentafarbstoff der Formel (100) enthält, eine grünempfindliche Silberbromidjodidemulsionsschicht, eine Gelbfilterschicht (40 mg/m² gelbes Silberhydrosol), eine blauempfindliche jodidfreie Silberbromidemulsionsschicht, die einen Gelbfarbstoff der Formel (102) enthält, eine blauempfindliche jodidfreie Silberbromidemulsionsschicht, und eine Gelatineschutzschicht enthält. Auf die Trägerrückseite ist eine Gelatineschicht gegossen.

Die jodidhaltigen Emulsionsschichten enthalten Silberhalogenidkristalle mit 2,6 Mol-% Silberjodid und 97,4 Mol-% Silberbromid. Die Bildfarbstoffe werden in einer solchen Konzentration verwendet, dass ihre Remissionsdichte je 2,0 beträgt; der Gesamt-Silbergehalt der 22 Itm dicken Schichten beträgt 2,0 g_{/m}².

Dieses Material wird belichtet und im Tauchverfahren verarbeitet. Es durchläuft dabei die Verarbeitungsstufen Entwicklung (2 min), Wässerung (2 min), Bleichung (vgl. nachfolgende Tabelle 3), Wässerung (2 min), Fixierung (5 min) und Schlusswässerung (5 min), wobei die Temperatur der entsprechenden Verarbeitungsbäder 24 °C beträgt.

Die in der nachfolgenden Tabelle 3 aufgeführten Bleichzeiten sind jene Zeiten, die notwendig sind, um an belichteten, d. h. weissen Bildstellen, das Material bis zu einer Remissionsdichte von höchstens 0,03 (über Schleier) auszubleichen.

Das wässrige Entwicklerbad enthält pro Liter:

Die wässrigen Bleichbäder 1 bis 5 in Tabelle 3 enthalten pro Liter:

und die in Tabelle 3 angegebenen Zusätze.

Die Ergebnisse in Tabelle 3 zeigen, dass die erfindungsgemässen Zusätze zum Bleichbad eine deutliche Verkürzung der Bleichzeit bewirken.

Ähnliche Ergebnisse werden auch mit anderen Katalysatoren der Formel (1) und Zusätzen der Formeln (4) bis (9) erhalten.

### Beispiel 3

Dieses Beispiel zeigt die Verkürzung der Gesamtverarbeitungszeit belichteter Silberfarbbleichmaterialien, die sich aus der erfindungsgemäss erreichten Zeitersparnis bei der kombinierten Farb- und Silberbleichung sowie der durch bekannte Massnahmen erreichbaren Zeitersparnis bei der Entwicklung und Fixierung zusammensetzt.

Die Verarbeitung belichteter Silberfarbbleichmaterialien erfolgt üblicherweise z. B. in einem Entwicklerbad gemäss Beispiel 1, einem Bleichbad gemäss Tabelle 2, Nr. 1, und einem Fixierbad gemäss Beispiel 1 bei einer Verarbeitungstemperatur von 35 °C. Die Gesamtdauer der Verarbeitung beträgt bei diesem Verfahren 4 min 20 sek (je 1 min in Entwickler-, Bleich- und Fixierbad, 1 min für Schlusswässerung und 20 sek für Zwischenwässerung).

Verwendet man nun jedoch einen Entwickler, der pro Liter wässriger Lösung 15 g Hydrochinon, 2 g 1-Phenylpyrazolidon, 40 g Natriumsulfit (wasserfrei), 25 g Kaliumcarbonat, 10 g Kaliumhydrogencarbonat, 2 g Kaliumbromid, 0,1 g Benztriazol und 3 g Natriumäthylendiamintetraacetat enthält, ein Bleichbad gemäss Tabelle 2, Nr. 5 bis 8, und ein Fixierbad, das 250 g Ammoniumthiosulfat, 50g Kaliummetabisulfit und 19 g Kaliumhydroxid pro Liter wässriger Lösung enthält, und führt eine Zwischenwässerung von 10 sek nach dem Bleichvorgang und eine Schlusswässerung von 1 min durch, so ergibt sich bei einer Badtemperatur von 35 °C eine Gesamtverarbeitungszeit von nur 2 min 40 sek, da für Entwicklung, Bleichung und Fixierung jeweils nur 30 sek benötigt werden. Dies bedeutet eine Zeitersparnis gegenüber herkömmlichen Verarbeitungen von 1 min 40 sek.

Solche Verarbeitungen sind vor allem für die Herstellung fotografischer Bilder in Fotoautomaten von Bedeutung.

## Patentansprüche

1. Verfahren zur Verarbeitung von Silberfarb-. bleichmaterialien mit den Verfahrensmassnahmen Silberentwicklung, Farb- und Silberbleichung und Fixierung, wobei man für die kombinierte Farb- und Silberbleichung eine Zubereitung verwendet, die (a) eine starke Säure, (b) ein wasserlösliches Jodid, (c) eine wasserlösliche organische Nitroverbindung, (d) ein Oxidationsschutzmittel und (e) einen Bleichkatalysator enthält, dadurch gekennzeichnet, dass die Zubereitung zusätzlich (f) eine organische Entwicklersubstanz und/oder ein Benztriazolderivat enthält.

2. Verfahren nach Anspruch 1, dadurch gekennzeichnet, dass die Zubereitung zusätzlich (g) ein quaternäres Amoniumsalz enthält.

3. Verfahren nach Anspruch 1, dadurch gekennzeichnet, dass die Komponente (a) Schwefelsäure oder Sulfaminsäure ist.

4. Verfahren nach Anspruch 1, dadurch gekennzeichnet, dass die Komponente (b) Natrium- oder Kaliumjodid ist.

5. Verfahren nach Anspruch 1_{;} dadurch gekennzeichnet, dass die Komponente (c) eine wasserlösliche aromatische Nitroverbindung ist.

6. Verfahren nach Anspruch 5, dadurch gekennzeichnet, dass die Komponente (c) eine Nitrobenzolsulfonsäure ist.

7. Verfahren nach Anspruch 1, dadurch gekennzeichnet, dass die Komponente (d) ein Redukton oder eine Mercaptoverbindung ist.

8. Verfahren nach Anspruch 7, dadurch gekennzeichnet, dass die Komponente (d) Ascorbinsäure oder eine Mercaptocarbonsäure ist.

9. Verfahren nach Anspruch 8, dadurch gekennzeichnet, dass die Komponente (d) der Formel HS-(CHI₂)ₘ-COOH entspricht, worin m 3 oder 4 ist.

10. Verfahren nach Anspruch 1, dadurch gekennzeichnet, dass die Komponente (e) ein Chinoxalin der Formel ist, worin R, und R₂ unabhängig voneinander Wasserstoff, Alkyl mit 1 bis 5 Kohlenstoffatomen, ein Rest der Formel -CH-X, worin X Hydroxyl, Halogen, Acyloxy oder Alkoxy mit 1 bis 4 Kohlenstoffatomen ist, oder Phenyl und R₃ und R₄ unabhängig voneinander Wasserstoff, Alkyl mit 1 bis 5 Kohlenstoffatomen, Alkoxy mit 1 bis 4 Kohlenstoffatomen, Hydroxyl, Halogen, Amino, Acylamino oder eine Sulfonsäuregruppe sind oder zusammen einen Rest der Formel -0(CH₂)p-0- bilden, worin p 1 oder 2 ist.

11. Verfahren nach Anspruch 10, dadurch gekennzeichnet, dass die Komponente (e) ein Chinoxalin der Formel entspricht, worin R₅ und R₆ unabhängig voneinander Alkyl mit 1 bis 5 Kohlenstoffatomen, -CH₂0H, -CH₂CI oder Phenyl und R₇ und R₈ unabhängig voneinander Wasserstoff, Alkyl mit 1 bis 5 Kohlenstoffatomen, Alkoxy mit 1 bis 4 Kohlenstoffatomen, Hydroxyl oder Amino sind.

12. Verfahren nach Anspruch 11, dadurch gekennzeichnet, dass die Komponente (e) ein Chinoxalin der Formel entspricht, worin Rg und R₁₀ mit 1 bis 5 Kohlenstoffatomen und R₁₁ und R₁₂ unabhängig voneinander Wasserstoff, Alkyl mit 1 bis 5 Kohlenstoffatomen oder Hydroxyl sind.

13. Verfahren nach Anspruch 1, dadurch gekennzeichnet, dass die Komponente (f) ein Hydrochinon- oder Pyrazolidinonderivat ist.

14. Verfahren nach Anspruch 13, dadurch gekennzeichnet, dass die Komponente (f) der Formel entspricht, worin 0₁ und O₂ unabhängig voneinander Wasserstoff, Alkyl oder Alkoxy mit je 1 bis 4 Kohlenstoffatomen oder Halogen sind, Q₃ gegebenenfalls mit Alkyl oder Alkoxy mit je 1 bis 4 Kohlenstoffatomen substituiertes Phenyl ist, und Q₄ und Q₅ unabhängig voneinander Wasserstoff, Alkyl oder Hydroxyalkyl mit je 1 bis 4 Kohlenstoffatomen sind.

15. Verfahren nach Anspruch 14, dadurch gekennzeichnet, dass die Komponente (f) Hydrochinon oder eine Verbindung der Formel ist, worin Q₄ und Q₅ unabhängig voneinander Wasserstoff, Methyl oder Hydroxymethyl sind.

16. Verfahren nach Anspruch 1, dadurch gekennzeichnet, dass die Komponente (f) Benztriazol oder ein Benztriazolderivat der Formel ist, worin G6 Wasserstoff oder Alkyl mit 1 bis 4 Kohlenstoffatomen, G₇ Wasserstoff, Alkyl oder AIkoxy mit je 1 bis 4 Kohlenstoffatomen, -SO₃H oder -SO₂NH₂ und Q₈ Wasserstoff, Alkyl mit 1 bis 4 Kohlenstoffatomen oder Halogen ist.

17. Verfahren nach Anspruch 2, dadurch gekennzeichnet, dass die Komponente (g) der Formeln oder entspricht, worin A₁, A₂ und A₃ unabhängig voneinander Alkyl mit je 1 bis 4 Kohlenstoffatomen sind, A₄ Methyl, Äthyl, Hydroxymethyl oder Hydroxyäthyl, X³ ein Halogenid und r 2 bis 12 ist.

18. Verfahren nach Anspruch 17, dadurch gekennzeichnet, dass die Komponente (g) der Formel entspricht, worin A₄ und X^{o} die in Anspruch 17 angegebenen Bedeutungen haben.

19. Verfahren nach den Ansprüchen 12, 15 und 18, dadurch gekennzeichnet, dass die Zubereitung als Komponente (e) 2,3-Dimethyl-, 2,3,6-Trimethyl- oder 2,3,6-Trimethyl-7-hydroxy-chinoxalin, als Komponente (f) Hydrochinon und zusätzlich als Komponente (g) N-Hydroxyäthyl-pyridiniumchlorid enthält.

20. Zubereitung zur Durchführung der Farb- und Silberbleichung nach dem Verfahren nach Anspruch 1, wobei sie (a) soviel einer starken Säure, um den pH-Wert der Zubereitung unter 2 zu halten, (b) 2 bis 50 g/I eines wasserlöslichen Jodides, (c) 1 bis 30 g/I einer wasserlöslichen, organischen Nitroverbindung, (d) 0,5 bis 10 g/I eines Oxidationsschutzmittels, (e) 0,2 bis 5 g/I eines Bleichkatalysators, dadurch gekennzeichnet, dass die Zubereitung zusätzlich (f) 0,1 bis 10 g/I einer organischen Entwicklersubstanz und/oder eines Benztriazolderivates enthält und gegebenenfalls (g) 0,5 bis 5 g/I eines quaternären Ammoniumsalzes enthält.

21. Zubereitung nach Anspruch 20, dadurch gekennzeichnet, dass sie aus einem Konzentrat, das die Komponenten (a) und (c) enthält, und aus einem Konzentrat, das die Komponenten (b), (d), (e) und (f) und gegebenenfalls (g) enthält, durch Verdünnen mit Wasser, gegebenenfalls im Gemisch mit einem organischen Lösungsmittel, erhältlich ist.

22. Packungseinheit der Zubereitung nach Anspruch 21, dadurch gekennzeichnet, dass sie in zwei getrennten flüssigen, pasten- oder pulverförmigen Konzentraten vorliegt, wobei einer der Komponenten (a) und (c) und das andere die Komponenten (b), (d), (e), (f) und gegebenenfalls (g) enthält.

## Claims

1. A method of processing silver dye bleach materials comprising the steps of silver development, dye and silver bleaching, and fixing, using for the combined dye and silver bleach a composition which contains (a) a strong acid, (b) a water-soluble iodide, (c) a water-soluble organic nitro compound, (d) an antioxidant, and (e) a bleach catalyst, said composition additionally containing (f) an organic developing agent and/or a benzotriazole derivative.

2. A method according to claim 1, wherein the composition additionally contains (g) a quaternary ammonium salt.

3. A method according to claim 1, wherein component (a) is sulfuric acid or sulfamic acid.

4. A method according to claim 1, wherein component (b) is sodium iodide or potassium iodide.

5. A method according to claim 1, wherein component (c) is a water-soluble aromatic nitro compound.

6. A method according to claim 5, wherein component (c) is a nitrobenzenesulfonic acid.

7. A method according to claim 1, wherein component (d) is a reductone or a mercapto compound.

8. A method according to claim 7, wherein component (d) is ascorbid acid or a mercaptocarboxylic acid.

9. A method according to claim 8, wherein component (d) has the formula HS-(CH₂)ₘ-COOH, in which m is 3 or 4.

10. A method according to claim 1, wherein component (e) is a quinoxaline of the formula in which R, and R₂ are each independently of the other hydrogen, alkyl having 1 to 5 carbon atoms, a radical of the formula -CH₂-X, in which X is hydroxyl, halogen, acyloxy or alkoxy having 1 to 4 carbon atoms, or phenyl, and R₃ and R₄ are each independently of the other hydrogen, alkyl having 1 to 5 carbon atoms, alkoxy having 1 to 4 carbon atoms, hydroxyl, halogen, amino, acylamino or a sulfonic acid group or together form a radical of the formula -O-(CH₂)ₚ-O-, in which p is 1 or 2.

11. A method according to claim 10, wherein component (e) is a quinoxaline of the formula in which R₅ and R₆ are each independently of the other alkyl having 1 to 5 carbon atoms, -CH₂OH, -CH₂CI or phenyl, and R₇ and R₈ are each independently of the other hydrogen, alkyl having 1 to 5 carbon atoms, alkoxy having 1 to 4 carbon atoms, hydroxyl or amino.

12. A method according to claim 11, wherein component (e) is a quinoxaline of the formula in which Rg and Rₗₒ are alkyl having 1 to 5 carbon atoms, and R₁₁ and R₁₂ are each independently of the other hydrogen, alkyl having 1 to 5 carbon atoms or hydroxyl.

13. A method according to claim 1, wherein component (f) is a hydroquinone derivative or a pyrazolidinone derivative.

14. A method according to claim 13, wherein component (f) has the formula in which Q₁ and Q₂ are each independently of the other hydrogen, alkyl or alkoxy each having 1 to 4 carbon atoms or halogen, Q₃ is phenyl or phenyl substituted by alkyl or alkoxy each having 1 to 4 carbon atoms, and Q₄ and Q₅ are each independently of the other hydrogen or alkyl or hydroxyalkyl, each having 1 to 4 carbon atoms.

15. A method according to claim 14, wherein component (f) is hydroquinone or a compound of the formula in which Q₄ and Q₅ are each independently of the other hydrogen, methyl or hydroxymethyl.

16. A method according to claim 1, wherein component (f) is benzotriazole or a benzotriazole derivative of the formula in which Q₆ is hydrogen or alkyl having 1 to 4 carbon atoms, Q₇ is hydrogen, alkyl or alkoxy each having 1 to 4 carbon atoms, -SO₃H or -S0₂NH₂, and Q₈ is hydrogen, alkyl having 1 to 4 carbon atoms or halogen.

17. A method according to claim 2, wherein component (g) has the formula or in which Aᵢ, A₂ and A3 are each independently alkyl each having 1 to 4 carbon atoms, A4 is methyl, ethyl, hydroxymethyl or hydroxyethyl, X^{e} is a halide and r is 2 to 12.

18. A method according to claim 17, wherein component (g) has the formula in which A4 and X^{e} are as defined in claim 17.

19. A method according to any one of claims 12, 15 or 18, wherein the composition contains 2,3-dimethyl-, 2,3,6-trimethyl- or 2,3,6-trimethyl-7-hydroxy-quinoxaline as component (e), hydroquinone as component (f) and, additionally, N-hydroxyethylpyridinium chloride as component (g)^{.}

20. A composition for carrying out the dye and silver bleach by the method according to claim 1, which contains (a) an amount of a strong acid sufficient to keep the pH value of said composition below 2, (b) 2 to 50 g/I of a water-soluble iodide, (c) 1 to 30 g/I of a water-soluble organic nitro compound, (d) 0.5 to 10 g/I of an antioxidant, (e) 0.2 to 5 g/I of a bleach catalyst and, optionally, (g) 0.5 to 5 g/I of a quaternary ammonium salt, said composition additionally containing (f) 0.1 to 10 g/ I of an organic developing agent and/or a benzotriazole derivative.

21. A composition according to claim 20, which is obtainable from a concentrate containing components (a) and (c) and from a concentrate containing components (b), (d), (e) and (f) and, optionally, (g) by dilution with water, optionally mixed with an organic solvent.

22. A packaging unit for the composition according to claim 21, which comprises two separate concentrates in liquid, paste or powder from, one containing components (a) and (c) and the other containing components (b), (d), (e), (f) and, optionally, (g).

## Revendications

1. Procédé pour le traitement de matériaux à blanchiment couleurs argent, comprenant les étapes développement de l'argent, blanchiment des couleurs et de l'argent, et fixage, dans lequel on utilise pour le blanchiment combiné des couleurs et de l'argent une préparation qui contient (a) un acide fort, (b) un iodure soluble dans l'eau, (c) un composé nitré organique soluble dans l'eau, (d) un antioxydant et (e) un catalyseur de blanchiment, caractérisé en ce que la préparation contient en outre (f) une substance révélatrice organique et/ou un dérivé du benzotriazole.

2. Procédé selon la revendication 1, caractérisé en ce que la préparation contient en outre (g) un sel d'ammonium quaternaire.

3. Procédé selon la revendication 1, caractérisé en ce que le composant (a) est l'acide sulfurique ou l'acide sulfamique.

4. Procédé selon la revendication 1, caractérisé en ce que le composant (b) est l'iodure de sodium ou de potassium.

5. Procédé selon la revendication 1, caractérisé en ce que le composé (c) est un composé nitré aromatique soluble dans l'eau.

6. Procédé selon la revendication 5, caractérisé en ce que le composant (c) est un acide nitroben- zènesulfonique.

7. Procédé selon la revendication 1, caractérisé en ce que le composant (d) est une réduction ou un composé portant un groupe mercapto.

8. Procédé selon la revendication 7, caractérisé en ce que le composant (d) est l'acide ascorbique ou un acide mercaptocarboxylique.

9. Procédé selon la revendication 8, caractérisé en ce que le composant (d) a la formule HS-(CH₂)ₘ-COOH, dans laquelle m vaut 3 ou 4.

10. Procédé selon la revendication 1, caractérisé en ce que le composant (e) est une quinoxaline de formule dans laquelle R, et R₂, indépendamment l'un de l'autre, sont'chacun un hydrogène, un radical alkyle ayant de 1 à 5 atomes de carbone, un radical de formule -CH₂-X dans laquelle X est un radical hydroxyle, halogéno, acyloxy ou alcoxy ayant de 1 à 4 atomes de carbone, ou bien phényle, et R₃ et R₄, indépendamment l'un de l'autre, , sont chacun un hydrogène, un radical alkyle ayant de 1 à 5 atomes de carbone, alcoxy ayant de 1 à 4 atomes de carbone, hydroxyle, halogéno, amino ou acylamino ou un groupe acide sulfonique, ou forment ensemble un radical de formule -O(CH₂)ₚ-O- dans laquelle p vaut 1 ou 2.

11. Procédé selon la revendication 10, caractérisé en ce que le composant (e) est une quinoxaline de formule dans laquelle R₅ et R₆, indépendamment l'un de l'autre, sont chacun un radical alkyle ayant de 1 à 5 atomes de carbone, -CH₂0H, -CH₂CI ou phényle, et R₇ et Rε, indépendamment l'un de l'autre, sont chacun un hydrogène ou un radical alkyle ayant de 1 à 5 atomes de carbone, alcoxy ayant de 1 à 4 atomes de carbone, hydroxyle ou amino.

12. Procédé selon la revendication 11, caractérisé en ce que le composant (e) est une quinoxaline de formule dans laquelle R₉ et R₁₀ sont chacun un radical alkyle ayant de 1 à 5 atomes de carbone, et R₁₁ et R₁₂, indépendamment l'un de l'autre, sont chacun un hydrogène ou un radical alkyle ayant de 1 à 5 atomes de carbone ou hydroxyle.

13. Procédé selon la revendication 1, caractérisé en ce que le composant (f) est un dérivé de l'hydroquinone ou de la pyrazolidinone.

14. Procédé selon la revendication 13, caractérisé en ce que le composant (f) a la formule où Q₁ et Q₂, indépendamment l'un de l'autre, sont chacun un hydrogène ou un radical alkyle ou alcoxy ayant chacun de 1 à 4 atomes de carbone, ou halogéno, Q₃ est un radical phényle éventuellement substitué par un radical alkyle ou alcoxy ayant chacun de 1 à 4 atoms de carbone, et Q₄ et Q₅, indépendamment l'un de l'autre, sont chacun un hydrogène ou un radical alkyle ou hydroxyal- kyle ayant chacun de 1 à 4 atomes de carbone.

15. Procédé selon la revendication 14, caractérisé en ce que le composant (f) est l'hydroquinone ou un composé de formule dans laquelle Q₄ et Q₅, indépendamment l'un de l'autre, sont chacun un hydrogène ou le radical méthyle ou hydroxyméthyle.

16. Procédé selon la revendication 1, caractérisé en ce que le composant (f) est le benzotriazole ou un dérivé du benzotriazole de formule dans laquelle Q₆ est un hydrogène ou un radical alkyle ayant de 1 à 4 atomes de carbone, 0₇ est un hydrogène ou un radical alkyle ou alcoxy ayant chacun de 1 à 4 atomes de carbone, -SO₃H ou -S0₂NH₂, et Q₈ est un hydrogène ou un radical alkyle ayant de 1 à 4 atomes de carbone ou halogéno.

17. Procédé selon la revendication 2, caractérisé en ce que le composant (g) correspond aux formules ou dans lesquelles A₁, A₂ et A₃, indépendamment les uns des autres, sont chacun un radical alkyle ayant de 1 à 4 atomes de carbone, A₄ est le radical méthyle, éthyle, hydroxyméthyle ou hydroxy- éthyle, X^{e} est un halogénure et r vaut de 2 à 12.

18. Procédé selon la revendication 17, caractérisé en ce que le composant (g) a la formule dans laquelle A₄ et X^{e} ont les significations données dans la revendication 17.

19. Procédé selon les revendications 12, 15 et 18, caractérisé en ce que la préparation contient, en tant que composant (e) la 2,3-diméthyl-, 2,3,6-triméthyl- ou 2,3,6-triméthyl-7-hydroxy-quinoxaline, en tant que composant (f), l'hydroquinone, et de plus, en tant que composant (g), le chlorure de N-hydroxyéthyl-pyridinium.

20. Préparation pour la mise en œuvre du blanchiment des couleurs et de l'argent selon le procédé de la revendication 1, contenant (a) suffisamment d'un acide fort pour maintenir le pH de la préparation au-dessous de 2, (b) de 2 à 50 g/I d'un iodure soluble dans l'eau, (c) de 1 à 30 g/I d'un composé nitré organique soluble dans l'eau, (d) de 0,5 à 10 g/I d'un antioxydant, (e) de 0,2 à 5 g/I d'un catalyseur de blanchiment, et éventuellement (g) de 0,5 à 5 g/I d'un sel d'ammonium quaternaire, caractérisé en ce que la préparation contient en outre (f) de 0,1 à 10 g/I d'une substance révélatrice organique et/ou d'un dérivé du benzotriazole.

21. Préparation selon la revendication 20, caractérisée en ce qu'on l'obtient à partir d'un concentré contenant les composants (a) et (c), et à partir d'un concentré contenant les composants (b), (d), (e) et (f) et éventuellement (g), par dilution avec de l'eau, éventuellement mélangée avec un solvant organique.

22. Unité de conditionnement pour la préparation selon la revendication 21, caractérisée en ce qu'elle se présente sous forme de deux concentrés liquides, pâteux ou pulvérulents distincts, l'un d'eux contenant les composants (a) et (c) et l'autre les composants (b), (d), (e), (f) et éventuellement (g)^{.}
